# FASCICULE DE BREVET EUROPEEN

(11) **EP 0 038 364 B1**
(45) Date de publication et mention de la délivrance du brevet: **01.02.1984**
(21) Numéro de dépôt: 80902065.4
(22) Date de dépôt: 22.10.1980
(51) Int. Cl.: C23F 11/14, C23F 11/12

(54) **PROCEDE POUR DONNER AUX MATERIAUX EN ACIER UNE RESISTANCE CONTRE LA ROUILLE**
VERFAHREN, UM STAHLMATERIALIEN WIDERSTANDSFÄHIG GEGEN ROST ZU MACHEN
METHOD OF IMPARTING RUST RESISTANCE TO STEEL MATERIALS

(30) Priorité: 23.10.1979 JP 136875/79
(43) Date de publication de la demande: 28.10.1981
(73) Titulaire: NIPPON STEEL CORPORATION, Tokyo 100 (JP); OTSUKA CHEMICAL COMPANY, LIMITED, Osaka-shi, Osaka 540 (JP)
(72) Inventeur: TANIKAWA, Keiichi, Yokohama-shi Kanagawa 233 (JP); OBI, Tatsurou, Tokyo 170 (JP); OTSUKA, Susumu, Yokohama-shi Kanagawa 247 (JP); MANABE, Isao Tokushimakojo Otsuka, Tokushima-shi Tokushima 771-01 (JP); INUBUSHI, Akiyoshi Tokushimakojo Otsuka, Tokushima-shi Tokushima 771-01 (JP); MAEDA, Chiaki Tokushimakojo Otsuka, Tokushima-shi Tokushima 771-01 (JP)
(74) Mandataire: Cabinet HERRBURGER
(86) Numéro de dépôt international: JP8000254
(87) Numéro de publication internationale: WO8101157

## Description

L'invention concerne le traitement anti-corrosion d'acier stocké ou de matériaux comme des plaques d'acier laminées à chaud ou à froid, de la fonte, etc.

Généralement, un traitement de surface est appliqué à la surface de plaques d'acier laminées à froid, et autres, pour agir contre la corrosion et préserver le bel aspect du matériau.

Or, comme il se passe un laps de temps considérable avant que les divers types de plaques d'acier et autres, ne soient transformés et utilisés, ils sont revêtus d'une huile anti-corrosion, ou traités chimiquement, ou enveloppés dans du papier anti-corrosion à oulvériser, ou traités par un autre moyen contre la corrosion. Néanmoins, tous ces procédés connus de lutte contre la corrosion présentent les inconvénients suivants.

L'application d'une huile anti-corrosion implique, sans parles du fait que l'huile est collante, la nécessité d'une étape de dégraissage avant d'utiliser les plaques en acier, suivie du traitement de la solution de dégraissage épuisée, ce qui est le plus gênant.

De plus, la soudure ou autre traitement des matériaux sur lesquels de l'huile anti-corrosion a été appliqué, présente des problèmes tels que les électrodes se salissent, il se produit une fumée considérable, et les conditions de travail deviennent difficiles.

Des agents anti-corrosion solubles dans l'eau, déjà connus, par exemple le borate de sodium, les acides aromatiques carboxyliques, imidazoles, amines et tensioactifs sont utilisés seuls ou en combinaison. Néanmoins, leur action anti-corrosion est efficace surtout dans l'eau ou à l'air, et elle est plutôt faible lorsque les plaques en acier so touchent en atmosphère humide ou dans des conditions où de l'eau adhère à elles, ou lorsqu'elles sont empilées à température et humidité élevées, notamment dans une boîte humide selon JIS Z-0228. Il existe également des agents anti-corrosion comportant des amines aliphatiques ou des acides gras à longues chaines. Cependant, ils présentent également des inconvénients, à savoir que leur séchage est difficile et qu'une étape d'élimination est nécessaire lorsqu'on utilise de l'huile anti-corrosion.

Les inventeurs ont découvert que le 1-hydroxybenzotriazole est un excellent agent anti-corrosion pour l'acier stocké, selon le brevet japonais n° 27694/78. Cependant, on a trouvé aussi un point faible de ce produit, à savoir que l'acier se décolore dans certains cas, lorsqu'une goutte d'eau tombe sur une plaque d'aciertraitée, qu'une autre plaque est posée dessus, et que la pile est stockée à température élevée et dans une atmosphère d'humidité élevée, bien que leurs propriétés anticorrosion soient excellentes après avoir été soumises à un séchage à l'air chaud.

L'invention a éliminé ces inconvénients et a rendu possible d'exercer une très bonne action anti-corrosion sans nécessiter un traitement subséquent.

Brièvement, l'invention se caractérise en ce que l'on ajuste une solution aqueuse de 1 -hydroxybenzotriazole et un acide aliphatique dicarboxylique dans une plage neutre à l'aide d'un agent et que l'on applique la solution ajustée à la surface de métaux pour former un revêtement anti-corrosion.

L'action anti-corrosion de l'invention n'est pas limitée à un environnement particulier. Cette action est excellente non seulement dans l'eau et à l'air, mais aussi en atmosphère acide, ou à température et humidité élevées, lorsque des gouttes d'eau sont présentes entre les plaque d'acier traitées au contact les unes des autres, ou dans d'autres environnements variés lorsqu'une solution de laminage à chaud est dispersée ou que sa vapeur se condense en gouttelettes sur les plaques d'acier laminées à grande vitesse.

Selon l'invention, une solution aqueuse mixte, constituée essentiellement par un composé 1-hydroxybenzotriazole, représenté par la formule générale: dans laquelle X et Y représentent des atomes d'hydrogène et des groupes hydroxyl, alcoyl, carboxyl, nitro et sulfonique, et contenant simultanément un acide dicarboxylique aliphatique, par exemple, un ou plusieurs des acides subérique, azélaïque et brassilique, est neutralisée avec de l'ammoniaque, de l'hydrazine, ou une alcanol amine comme la monoéthanolamine ou la triéthanolamine pour obtenir une solution aqueuse ayant un pH situé entre 7 et 10, et que l'on applique sur de l'acier stocké. La solution aqueuse peut être utilisée après que l'on y ait ajouté un composé à haut poids moléculaire soluble dans l'eau, ou un tensioactif. Ensuite, l'objectif peut être atteint en ajoutant la solution aqueuse mixte à une émulsion comme un mélange aqueux d'huile de coupe, d'abrasion ou de laminage, ce qui permet de former un revêtement anti-corrosion. Dans ce cas, la concentration du 1-hydroxybenzotriazole de la formule générale ci-dessus et de ses dérivés contenus dans la solution résultante est de l'ordre de 0,01-10% (%en poids, dans ce qui suit aussi) et l'acide dicarboxylique aliphatique ajouté peut être utilisé dans un ordre de grandeur de 0,01-5%. De préférence, le composant principal, le 1-hydroxybenzotriazole et l'additif, l'acide dicarboxylique aliphatique, sont utilisés à 0,1-2%du point de vue de l'effet anti-corrosion et de l'aspect économique. En outre, une proportion de 0,001-0,5%de tensioactif.est ajoutée et éventuellement 0,01 -2%d'un composé de poids moléculaire élevé peuvent être ajoutées, ce qui est préférable pour l'effect anti-corrosion et l'uniformité du revêtement qui va contribuer à renforcer les propriétés anti-corrosion.

L'invention se caractérise aussi en ce qu'une peinture ou un dépôt direct sont possibles sur la surface de l'acier stocké, traité selon l'invention, avec le même résultat que s'ils étaient appliqués sur des surfaces non traitées.

L'invention sera mieux comprise à l'aide des exemples décrits ci-dessous:

### Exemple 1

Une solution aqueuse contenant 0,5%de 1-hydroxybenzotriazole et 0,3%d'acide azélaïque est ajustée à un pH de 8, par addition de monoéthanolamine comme agent de neutralisation, pour donner une solution de traitement. Un matériau en acier est soumis à un laminage traditionnel, et l'on applique de l'eau sur une partie de ce matériau qui est ensuite enroulé.

### Exemple 2

Une solution aqueuse, préparée par addition de 0,2%d'acide azélaïque et ensuite de 0,03%d'un tensioactif non-ionique (un éther polyoxyéthylène alcoyl) à 0,4%de 1-hydroxybenzotriazole, est ajustée à pH 8 par addition de monoéthanolamine, pour obtenir une solution de traitement. Cette solution est pulvérisée en continu sur une plaque d'acier laminée à froid, et nettoyée en surface. Immédiatement après, la plaque est traitée avec des cylindres en caoutchouc et séchée.

### Exemple 3

Une solution aqueuse préparée par addition de 12,3%d'acide sebacique et 0,1 %de résine acrylique, une matière à haut poids moléculaire soluble à l'eau, à 0,4% de 1 -hydroxybenzotriazole, est ajustée à pH 8 par addition de monoéthanolamine pour obtenir une solution de traitement. Cette solution est pulvérisée en continu sur une plaque d'acier laminée à froid, nettoyée en surface, et cette plaques est immédiatement traitée par des cylindres en caoutchouc et séchée.

### Exemple 4

Une solution aqueuse préparée par addition de 0,2%d'acide sebacique et 0,03%d'un tensioactif non-ionique (un éther polyoxyéthylène alcoyl) à 0,5% de 1-hydroxybenzotriazole, est ajustée à pH 9 par addition de monoéthanolamine, pour obtenir une solution de traitement. Celle-ci est pulvérisée en continu sur une plaque d'acier laminée à froid, nettoyée en surface. Immédiatement après, la plaque esttrai- tée avec des cylindres en caoutchouc et séchée.

Les résultats des essais anti-corrosion avec les plaques d'aciers traitées selon les procédés ci-dessus conformes à l'invention, et des essais de référence, sont groupés dans le tableau 1, et les résultats de peinture directe, dans le tableau 2.

Dans ce tableau:
^{*}) Dix pièces à tester de 10 X 10 cm, soumises à un essai de logement en boite humide de sept jours (50°C; 98% HR) ont été liées, serrées au moyen d'une vis miniature, puis soumises aux tests.
^{**}) La concentration de toutes les solutions de traitement utilisées comme références était de 1 % et le traitement les utilisant a été effectué comme pour les solutions selon l'invention.
(1 ): La solution de traitement aqueuse a été déposée goutte à goutte sur les plaques d'acier traitées, et ces plaques ont été empilées pour les essais. On a évalué la décoloration et les conditions de corrosions, sur les parties où la solution a été déposée.
(2): De l'eau courante a été déposée par gouttes sur les plaques d'acier traitées et ces plaques ont été empilées et testées. On a évalué la corrosion aux endroits où des gouttes d'eau ont été deposées.
(3): Au fond d'un dessicateur, on a placé une solution aqueuse de HCI, 0,6 N, et les plaques d'acier traitées ont été placées sur une plaque perforée dans le dessicateur, la fermeture ayant lieu ensuite. Les conditions de corrosion ont été évaluées après 24 heures.
(4): Le produit commercial A était à base de nitrite de sodium. Evaluations:ⓞ sans changement; ○ faible décloration; Δ corrosion appréciable; x environ 10% de corrosion; xx environ 30% de corrosion; xxx plus de 60% de corrosion.

Ainsi, conformément à l'invention, non seulement l'action anti-corrosion visée peut être appliquée dans des conditions d'environnement diverses, mais on peut également éviter l'élimination de l'agent anti-corrosion avant l'étape suivante, et la peinture ou autre traitement nécessaire peuvent être effectués directement, ce qui améliore les conditions de travail. De plus, le problème de la toxicité qui est apparu récemment dans le cas du traitement traditionnel avec le nitrite de sodium, est extrêmement faible dans le cas de l'invention, et dans les opérations de soudage ou autre, il n'y a pas de pollution par fumées, ni de salissement des électrodes entravant le travail. Ainsi, le procédé selon l'invention présente de nombreux avantages par rapport aux proxédés traditionnels de traitement.

## Revendications

Procédé pour le traitement anti-corrosion d'acier stocké, caractérisé en ce que l'on neutralise une solution aqueuse ou une émulsion, constituée essentiellement par un composé 1 -hydroxybenzotriazole représenté par la formule générale: dans laquelle X et Y représentent des atomes d'hydrogène et des groupes hydroxyl, alcoyl, carboxyl, nitro et sulfonique, et contenant en outre un ou plusieurs acides dicarboxyliques aliphatiques, avec de l'ammoniaque, de l'hydrazine ou une alcanol amine comme la monoéthanol amine ou la triéthanol amine pour obtenir une solution aqueuse ayant un pH situé entre 7 et 10 et que l'on applique sur de l'acier traité.

## Patentansprüche

Verfahren zur Antikorrosionsbehandlung von gelagertem Stahl, dadurch gekennzeichnet, daß eine wäßrige Lösung oder eine Emulsion neutralisiert wird, die im wesentlichen aus dem Bestandteil 1 -hydroxybenzotriazol besteht, welches durch die allgemeine Formel dargestellt ist, wobei X und Y Wasserstoff-Atome und Hydroxy-, Alcoyl-, Carboxyl-, Nitro- und Sulfon-Gruppen darstellen, und die außerdem eine oder mehrere aliphatische Dicarboxylsäuren enthält, mit Ammoniak, Hydrazin oder einem Alkanolamin, wie Monoäthanolamin oder Triäthanolamin, um eine wäßrige Lösung mit einem pH-Wert zwischen 7 und 10 zu erhalten, die auf den zu behandelnden Stahl aufgebracht wird.

## Claims

Process for rendering stored steel corrosion resistant, characterized in that an aqueous solution or an emulsion consisting essentially of a 1-hydroxy benzotriazole compound represented by the general formula: in which X and Y represent hydrogen atoms and hydroxyl, alkyl, carboxyl, nitro, and sulphonic groups, and also containing one or more aliphatic dicarboxylic acids, is neutralised with ammonia, hydrazine, or an alkanolamine, such as monoethanolamine or triethanolamine, in orderto obtain an aqueous solution having a pH between 7 and 10, and in that this is applied to the steel concerned.
